# FASCICULE DE BREVET EUROPEEN

(11) **EP 1 423 559 B1**
(45) Date de publication et mention de la délivrance du brevet: **16.03.2011**
(21) Numéro de dépôt: 02772485.5
(22) Date de dépôt: 05.08.2002
(51) Int. Cl.: D01D 5/00, D02J 1/22, D01F 6/14, D01F 1/10, D01F 9/12

(54) **PROCEDE DE REFORMAGE DE FIBRES COMPOSITES ET APPLICATIONS**
VERFAHREN ZUR REFORMIERUNG VON VERBUNDFASERN UND VERWENDUNGEN
COMPOSITE FIBRE REFORMING METHOD AND USES

(30) Priorité: 08.08.2001 FR 0110611
(43) Date de publication de la demande: 02.06.2004
(73) Titulaire: CENTRE NATIONAL DE LA RECHERCHE SCIENTIFIQUE (CNRS), 75794 Paris Cedex 16 (FR)
(72) Inventeur: POULIN, Philippe, F-33400 Talence (FR); VIGOLO, Brigitte, F-67100 Strasbourg (FR); LAUNOIS, Pascale, F-91120 Palaiseau (FR); BERNIER, Patrick, F-34160 Castries (FR)
(74) Mandataire: Novagraaf Technologies
(86) Numéro de dépôt international: PCT/FR2002/002804
(87) Numéro de publication internationale: WO 2003/014431

(56) Documents cités:
- EP-A- 1 054 036
- WO-A-01/12700
- FR-A- 2 014 748
- FR-A- 2 088 130
- GB-A- 1 174 959

## Description

La présente invention concerne d'une manière générale le post-traitement de fibres composites et en particulier un nouveau procédé de reformage de fibres composites comprenant des particules colloïdales et au moins un polymère liant et/ou pontant, l'utilisation du procédé et les fibres reformées obtenues par ledit procédé.

On entend par particules colloïdales au sens de l'invention, les particules définies selon les normes internationales de l'UICPA comme étant des particules dont la taille est comprise entre quelques nanomètres et quelques micromètres.

On sait, que de manière générale, les propriétés des fibres composites, dépendent de façon critique de la structure et de l'arrangement de leurs composants et en particulier des particules qui les composent. Les principaux paramètres qui vont alors gouverner les propriétés de la fibre sont l'enchevêtrement des particules, leur orientation et enfin l'intensité des éventuelles forces cohésives entre les particules.

Comme dans les fibres textiles classiques, l'enchevêtrement peut être modifié en torsadant plus ou moins la fibre et, comme dans le cas des fibres polymères classiques, l'orientation des particules doit pouvoir être modifiée en exerçant des tractions sur la fibre, qui peuvent être produites, par exemple, par un processus d'extrusion. Classiquement, pour de telles fibres polymères, ces alignements ou orientations sont obtenus à chaud. En effet, à haute température, la fibre devient déformable et les chaînes de polymères plus mobiles peuvent alors être orientées par la traction exercée sur les fibres.

Ces modifications structurales ou reformage nécessitent que la fibre soit suffisamment déformable, mais toutefois assez résistante de façon à subir des actions mécaniques dans des conditions simples. Dans le cas des fibres composites comprenant des particules colloïdales et au moins un polymère liant et/ou pontant, on applique en général les procédés connus de reformage de fibres à chaud. Ces méthodes nécessitent donc de travailler au moins à la température de transition vitreuse du polymère, de manière à l'assouplir et favoriser les possibilités de mouvement des particules dans/avec le polymère. Il s'ensuit une consommation énergétique importante et un équipement particulier permettant de travailler à ces températures qui sont en général suffisamment élevées pour favoriser les oxydations. Par ailleurs, ces montées en température peuvent occasionner une dégradation, si infime soit elle, du polymère ou des particules constituant ladite fibre, principalement par oxydation des constituants du polymère ou des particules, dégradation qui peut s'avérer à la longue préjudiciable à la bonne tenue de la fibre et à sa cohésion. Cette dégradation est proportionnelle à la durée du traitement et fonction des différents groupements chimiques terminaux du polymère et des constituants des particules.

L'invention se propose donc de remédier à ces inconvénients en fournissant un procédé de reformage de fibres composites comprenant des particules colloïdales et au moins un polymère liant et/ou pontant d'une mise en oeuvre particulièrement simple, ne nécessitant pas ou peu d'énergie, préservant l'intégrité de tous les constituants de la fibre et ne demandant pas l'installation d'un équipement particulier.

A cet effet et conformément à l'invention, un procédé de reformage des fibres composites comprenant des particules colloïdales et au moins un polymère liant et/ou pontant comprend :
- des moyens pour déformer, à froid, à température ambiante, ou à une température légèrement supérieure à la température ambiante, ledit polymère de ladite fibre, et
- des moyens d'application, sur ladite fibre, de contraintes mécaniques.

En effet, les inventeurs ont découvert, ce qui fait l'objet de l'invention, que ces fibres composites comprenant des particules colloïdales et au moins un polymère liant et/ou pontant pouvaient parfaitement être traitées "à froid" ou encore à température ambiante ou même légèrement à la température ambiante par l'utilisation de moyens simples de déformation dudit polymère pontant et/ou liant.

On entend par reformage à froid, à température ambiante ou à température légèrement supérieure à la température ambiante tout traitement des fibres appliquées dans ledit procédé à une température allant de 0°C à une température légèrement supérieure à l'ambiante celle-ci étant généralement considérée comme étant de l'ordre de 20 à 25°C. Des températures supérieures sont avantageusement comprises entre 25°C et 50°C.

De manière préférentielle, lesdits moyens pour déformer ledit polymère sont constitués par un ajout de plastifiant.

En effet, la plupart des polymères ont des affinités pour certains plastifiants appliqués à froid qui, permettent d'assouplir leur conformation.

Une autre possibilité de déformation de ces polymères consiste en une immersion de ladite fibre dans un solvant ou un mélange de solvants tel que la solubilité réciproque dudit polymère dans ledit solvant ou ledit mélange de solvants conditionne l'optimisation desdites contraintes mécaniques appliquées.

De manière avantageuse, et selon les contraintes mécaniques auxquelles on souhaite soumettre la fibre, ledit solvant est choisi parmi les solvants dans lequel le polymère est soluble ou partiellement soluble.

La fibre est alors assouplie par solubilisation partielle du polymère et devient donc facilement malléable et transformable.

Selon un autre mode de mise en oeuvre du procédé, ledit solvant est choisi parmi les solvants dans lequel le polymère est insoluble ou pratiquement insoluble.

En effet, si l'on souhaite soumettre la fibre à des contraintes importantes sans risquer de la rompre ou de la détériorer de manière définitive, il est souhaitable de ne pas dissoudre complètement ledit polymère mais simplement de le solvater partiellement de manière à lui conférer une certaine souplesse et donc autoriser l'application de contraintes mécaniques, tout en maintenant sa cohésion.

En effet, un des avantages du procédé selon l'invention est que la solvatation d'une fibre composite comprenant des particules et au moins un polymère liant et/ou pontant autorise le mouvement des particules les unes par rapport aux autres sans détruire la cohésion du polymère liant et/ou pontant du fait des forces de pontage existant entre le polymère et les particules.

Une fibre classique constituée de particules dans une matrice polymérique soumise au procédé selon l'invention conduirait à la dissolution complète du polymère et donc à une destruction de la fibre.

Bien entendu, le procédé pourra être mis en oeuvre en choisissant comme solvant tous les mélanges volumiques et/ou pondéraux d'au moins un solvant dans lequel le polymère est soluble ou partiellement soluble et d'au moins un solvant dans lequel le polymère est insoluble ou pratiquement insoluble.

Ainsi, toute une gamme de déformation est alors obtenue, permettant l'application d'une gamme correspondante de contrainte fonction des propriétés désirées de la fibre finale.

De manière avantageuse, ledit solvant pourra contenir au moins un agent réticulant.

En effet, ledit polymère pouvant être particulièrement soluble dans certains solvants, l'ajout d'un agent réticulant conduira au durcissement dudit polymère tout en évitant les glissement sans réorientation desdites particules colloïdales qui risque de se produire si ledit polymère est rendu trop plastique puisque le polymère ne joue pas ici le rôle de matrice mais qu'il est par définition liant et/ou pontant entre les particules. On a alors une rigidification dudit polymère qui autorise alors une meilleure transmission des contraintes mécaniques appliquées à la fibre et par incidence aux particules colloïdales dont on souhaite la réorientation à l'intérieure de ladite fibre. Ces agents réticulant seront, bien entendu, choisis en fonction de la nature dudit polymère et de celle dudit solvant. Ils pourront par exemple être des sels ou des composés organiques.

Préférentiellement et en fonction du polymère, les solvants utilisés pour la mise en oeuvre du procédé selon l'invention seront choisis parmi l'eau, l'acétone, les éthers, le diméthylformamide, le tetrahydrofurane, le chloroforme, le toluène, l'éthanol, et/ou les solutions aqueuses dont le pH et/ou les concentrations en éventuels solutés sont contrôlés.

De préférence, ledit polymère sera choisi parmi les polymères s'adsorbant sur lesdites particules colloïdales.

Par exemple, les polymères liants et/ou pontant selon l'invention seront choisis parmi le polyvinylalcool, les polymères floculants couramment utilisés dans l'industrie de dépollution des effluents liquides, comme les polyacrylamides, qui sont des polymères neutres, les copolymères d'acrylamide et d'acide acrylique, qui sont chargés négativement, les copolymères d'acrylamide et de monomère cationiques, qui sont chargés positivement, les polymères inorganiques à base d'aluminium, et/ou les polymères naturels comme le chitosan, le guar et/ou l'amidon.

On pourra également choisir comme polymère un mélange de polymères chimiquement identiques mais se différenciant les uns des autres par leur masse moléculaire.

De manière préférentielle, ledit polymère est du polyvinylalcool (PVA), couramment utilisé lors de la synthèse de fibres composites comprenant des particules et au moins un polymère liant et/ou pontant.

Plus particulièrement encore, ledit polymère est du polyvinylalcool de masse molaire comprise entre 10 000 et 200 000.

Dans le cas du polyvinylalcool, un exemple de choix de solvants pourra être le suivant : l'eau, dans lequel le PVA est soluble, l'acétone dans lequel le PVA est insoluble ou un mélange d'eau et d'acétone dans lequel le PVA aura une solubilité contrôlée.

Toujours dans le cas du polyvinylalcool, les borates constitueront un exemple d'agents réticulant utilisables lors de l'immersion de la fibre dans l'eau.

De manière connue en soi dans le domaine du post-traitement des fibres, les contraintes mécaniques sont des torsions et/ou des tractions.

Préférentiellement, les particules colloïdales seront choisies parmi les nanotubes de carbone, le sulfure de tungstène, le nitrure de bore, les plaquettes d'argile, les whiskers de cellulose et/ou les whiskers de carbure de silicium.

De manière classique, le procédé pourra comprendre des étapes supplémentaires d'extraction de ladite fibre hors du solvant et/ou de séchage de ladite fibre de manière à obtenir une fibre débarrassée de tout plastifiant et/ou de toute trace de solvant. Ces opérations pourront avantageusement s'effectuer de manière connue comme, par exemple, un séchage en étuve à une température légèrement inférieure à la température d'ébullition du solvant..

Le procédé objet de l'invention pourra être utilisé pour fabriquer des fibres ayant une orientation desdites particules composant ladite fibre majoritairement dans le sens de l'axe principal de ladite fibre.

Le procédé objet de l'invention pourra également être utilisé pour fabriquer des fibres ayant une longueur accrue et/ou un diamètre réduit par rapport à la fibre originale.

Enfin, le procédé objet de l'invention pourra être utilisé pour fabriquer des fibres densifiées et/ou affinées par rapport à la fibre originale.

D'autres caractéristiques et avantages de la présente invention ressortiront de la description faite ci-après, en référence au dessin qui illustre un exemple de mise en oeuvre du procédé selon l'invention, dépourvu de tout caractère limitatif. Sur le dessin :
- la figure 1, représente des coupes de fibres comprenant des particules et un polymère utilisé en tant que matrice avant et après étirement à chaud, et
- la figure 2 représente des coupes de fibres comprenant des particules colloïdales et un polymère pontant entre les particules avant et après mise en oeuvre du procédé selon l'invention.

Dans l'exemple ci-après décrit, des fibres de nanotubes de carbone sont utilisées de manière à prouver l'efficacité et les avantages du procédé selon l'invention.

Ces fibres sont avantageusement élaborées selon le procédé de la demande de brevet FR 00 02 272 au nom du CNRS. Ce procédé comprend la dispersion de façon homogène des nanotubes dans un milieu liquide. La dispersion peut être réalisée dans l'eau en utilisant des tensioactifs qui s'adsorbent à l'interface des nanotubes. Une fois dispersés, les nanotubes peuvent être recondensés sous forme d'un ruban ou d'une préfibre en injectant la dispersion dans un autre liquide qui provoque la déstabilisation des nanotubes. Ce liquide peut être par exemple une solution de polymères. Les écoulements mis en jeu peuvent être modifiés de façon à favoriser l'alignement des nanotubes dans la préfibre ou le ruban. De plus, les débits et les vitesses d'écoulements permettent aussi de contrôler la section des préfibres ou rubans.

Les préfibres ou rubans ainsi formés peuvent ensuite être, ou non, lavés par des rinçages qui permettent de désorber certaines espèces adsorbées (polymère ou tensioactifs notamment). Les préfibres ou les rubans peuvent être produits de façon continue et extraits de leur solvant de façon à être séchés. On obtient alors des fibres sèches et facilement manipulables de nanotubes de carbone.

Le mode d'obtention de ces fibres est connu pour laisser des traces de polymère, en général du polyvinylalcool (PVA) en tant que polymère résiduel. La cohésion de la fibre n'est pas directement assurée par la rigidité du polymère, mais par son adsorption sur des nanotubes de carbone voisins, c'est-à-dire par le phénomène connu sous le nom de pontage.

Le séchage dans la fabrication initiale de la fibre induit des modifications importantes qui perturbent l'alignement des nanotubes de carbone et, quel que soit le mode d'obtention de ces fibres, celles-ci ne présentent que peu de différence d'orientation des nanotubes de carbone.

Pour améliorer l'orientation, il est nécessaire de reformer la fibre dans une étape ultérieure par les actions mécaniques précédemment décrites dans la mise en oeuvre du procédé.

En particulier, on solvate la fibre dans un solvant donné pour la soumettre à des torsions et/ou des tractions.

Comme le montre la figure 1, dans les procédés connus, une fibre de polymère peut être orientée par simple extrusion ou étirage à chaud. Si la fibre contient des particules comme des nanotubes de carbone ou des whiskers, ceux-ci s'orientent également. Le polymère joue alors le rôle de matrice et c'est la déformation de ce support qui entraîne les modifications de structures de la fibre.

Comme le montre la figure 2, et selon la mise en oeuvre du procédé selon l'invention, les particules colloïdales sont directement liées entre elles les unes aux autres. La cohésion de la structure ne vient plus du polymère lui-même, mais directement des particules qui sont liées par un polymère pontant. La structure de la fibre peut être modifiée par traction ou torsion, si le polymère liant est plastique, ou rendu déformable par solvatation.

Par exemple, pour une fibre constituée de nanotubes de carbone et dont le polymère pontant est le PVA, une telle mise en oeuvre s'effectue à température ambiante en trempant simplement la fibre dans de l'eau ou dans un autre solvant ayant une certaine affinité pour le PVA.

D'autres solvants, comme l'acétone, dans lequel le PVA n'est pas soluble peuvent également être appliqués.

A titre d'exemple, est donné un tableau présentant les résultats obtenus lors de la mise sous différentes tractions de fibres de nanotubes de carbone obtenues avec différents PVA et pour une gamme de solvants comprise entre les deux extrêmes constitués par l'eau et l'acétone.

Les fibres utilisées sont obtenues selon le procédé mentionné et comprenant :
- la dispersion de nanotubes (0,4% massique) dans une solution aqueuse de SDS (1,1% en masse),
- l'injection de la dispersion de nanotubes à un débit de 100 ml/h à travers un orifice de 0,5 mm dans un écoulement d'une solution de PVA à une vitesse de 6,3 m/min. Deux types de PVA sont utilisés un de masse 50000 et un de masse 100000 grammes.

Le ruban est ensuite rincé à l'eau pure plusieurs fois et extrait de l'eau de façon à former un fil sec.

Dans cette mise en oeuvre du procédé selon l'invention, l'eau est qualifiée de bon solvant et l'acétone de mauvais solvant.

Les autres paramètres importants correspondent aux caractéristiques des fibres et des nanotubes de carbone. Comme il est connu dans l'industrie textile, par exemple, ces paramètres sont critiques pour les propriétés finales d'un fil composé de fibres plus petites. Le problème est ici identique dans la mesure où le fil est constitué de nanotubes de carbone.

Les modifications structurales sont caractérisées par des mesures d'allongements et par des expériences de diffraction de Rayons X qui donnent quantitativement l'orientation moyenne des nanotubes de carbone.

Dans le tableau ci-après, les exemples de fibres de nanotubes de carbone ont été obtenues par le même procédé en utilisant les même paramètres de mise en oeuvre avec deux PVA de poids molaires différents, le premier ayant un poids molaire de 50000, le second, un poids molaire de 100000.

Les fibres ainsi obtenues sont alors immergées dans un solvant et soumises à des tractions qui sont exprimées en : kilogramme (grammes ). Les tractions sont réalisées en accrochant des masses bien définies aux fibres. Les fibres sont ensuite extraites du solvant et mises ainsi à sécher sous tension. Les fibres sèches sont récupérées et leur structure caractérisée.

Les nanotubes de carbone dans les fibres sont organisés en fagots et forment un réseau hexagonal perpendiculairement à l'axe de la fibre. L'alignement des fagots de nanotubes de carbone par rapport à l'axe de la fibre peut être caractérisé par la largeur totale à mi-hauteur (FWHM) de la dispersion angulaire à vecteur d'onde constant sur un pic de Bragg du réseau hexagonal (ajustement Gaussien) ou par la valeur de l'intensité diffractée le long de l'axe de la fibre, c'est-à-dire par des nanotubes de carbone perpendiculaires à cet axe.

Le tableau ci-après présentent les résultats obtenus pour l'alignement des nanotubes de carbone selon la masse molaire du PVA, le solvant utilisé et la traction exercée sur la fibre.

| PVA | Solvant | Traction | Allongement | FWHM |
|---|---|---|---|---|
| 50K | Eau | 0 | 0 | 80-90° |
| 50K | Eau | **0,00015kg (0,15g)** | 21% | 70° |
| 50K | 70 eau/30 acétone | **0,00028kg (0,28g)** | 22% | 60-65° |
| 50K | 50 eau/50 acétone | **0,00065kg (0,65g)** | 23% | 55-60° |
| 100K | Eau | **0,00015kg (0,15g)** | 9% | 70-75° |
| 100K | Eau | **0,00028kg (0,28g)** | 16% | 65° |
| 100K | Eau | **0,00044kg (0,44g)** | 2 5 % | 60° |
| 100K | Eau | **0,00065kg (0,65g)** | 36% | 60° |

On constate que plus le solvant est bon pour le PVA, plus la fibre solvatée est facilement déformable.

En revanche, un mauvais solvant permet d'appliquer des contraintes plus importantes avec des déformations moindres ou équivalentes. Le couplage de la qualité du solvant avec la nature du polymère est donc un paramètre qui permet d'optimiser à la fois les contraintes mécaniques à imposer et les déformations souhaitées.

Plus la masse du polymère est élevée, plus la fibre solvatée est résistante et peut donc subir des contraintes plus importantes sans se rompre ou se détériorer et son module élastique est plus important.

Le rôle prépondérant du polymère liant et/ou pontant est ainsi particulièrement souligné dans l'obtention de propriétés mécaniques optimisées pour la fibre solvatée. En particulier, c'est la forte adsorption du polymère sur les particules et le pontage important qui s'effectue sur les particules qui est ici mis en jeu.

Bien évidemment, on constate également que plus la traction appliquée est importante, plus l'allongement obtenu est grand.

D'autre part, plus l'allongement est grand, meilleur est l'alignement des nanotubes de carbones.

On constate également qu'à allongement constant, l'alignement est meilleur pour des mélanges bon solvant - mauvais solvant que pour le bon solvant utilisé seul.

Les fibres solvatées supportent de fortes torsions sans se rompre, jusqu'à plus de cent tours par centimètre.

Ces torsions permettent d'affiner et de densifier les fibres.

Les fibres de nanotubes de carbone sont ainsi déformables et réformables par un simple traitement à froid. Ces déformations, et la mise en oeuvre du procédé objet de l'invention permettent de contrôler l'arrangement des nanotubes par la combinaison des nombreux paramètres variables modulables comme la torsion, la tension, la qualité du solvant, la nature et la masse du polymère et les caractéristiques géométriques des fibres et des rubans utilisés pour le reformage.

Une fibre directement issue de sa fabrication aura un FWHM minimum de 80°, alors qu'après un reformage selon une mise en oeuvre du procédé selon l'invention, la fibre aura un FWHM inférieur a 80° et donc une dispersion angulaire comprise entre +40° et -40°.

Les propriétés physiques des fibres composites comprenant des particules colloïdales et au moins un polymère liant et/ou pontant sont donc améliorées de manière significative. Elles deviennent ainsi plus performantes pour toutes les applications auxquelles elles peuvent être destinées comme la confection de câbles de haute résistance, de fils conducteurs légers, de détecteurs chimiques, de capteurs de force et de contraintes mécaniques ou sonores, d'actionneurs électromécaniques et muscles artificiels, l'élaboration de matériaux composites, de nanocomposites, d'électrodes et de microélectrodes par exemple.

Il demeure bien entendu que la présente invention n'est pas limitée aux exemples de réalisation décrits ou représentés ci-dessus, mais qu'elle en englobe toutes les variantes.

## Revendications

1. Procédé de reformage d'une fibre composite comprenant des particules colloïdales et au moins un polymère liant et/ou pontant, ledit procédé comprenant:
- des moyens pour déformer, à une température comprise entre 0°C et 50°C, ledit polymère de ladite fibre, lesdits moyens pour déformer ledit polymère comprenant une étape d'ajout de plastifiant, ou une étape d'immersion de ladite fibre dans un solvant ou un mélange de solvants choisis parmi l'eau, l'acétone, les éthers, le diméthylformamide, le tetrahydrofurane, le chloroforme, le toluène, l'éthanol, et
- des moyens d'application, sur ladite fibre, de contraintes mécaniques, lesdites contraintes mécaniques étant des torsions et/ou des tractions.

2. Procédé selon la revendication 1, dans lequel ledit solvant est choisi parmi les solvants dans lequel le polymère est soluble ou partiellement soluble.

3. Procédé selon la revendication 1, dans lequel ledit solvant est choisi parmi les solvants dans lequel le polymère est insoluble ou pratiquement insoluble.

4. Procédé selon la revendication 1, dans lequel ledit solvant est choisi parmi les mélanges d'au moins un solvant défini à la revendication 2 et d'au moins un solvant défini à la revendication 3.

5. Procédé selon l'une, quelconque, des revendications 1 à 4, dans lequel ledit solvant contient au moins un agent réticulant.

6. Procédé selon l'une, quelconque, des revendications 1 à 5, dans lequel ledit polymère est un polymère s'adsorbant sur lesdites particules colloïdales.

7. Procédé selon la revendication 6, dans lequel ledit polymère est choisi parmi le polyvinylalcool, les polymères floculants couramment utilisés dans l'industrie de dépollution des effluents liquides, comme les polyacrylamides, qui sont des polymères neutres, les copolymères d'acrylamide et d'acide acrylique, qui sont chargés négativement, les copolymères d'acrylamide et de monomère cationiques, qui sont chargés positivement, les polymères inorganiques à base d'aluminium, et/ou les polymères naturels comme le chitosan, le guar et/ou l'amidon.

8. Procédé selon la revendication 7, dans lequel ledit polymère est du polyvinylalcool de masse molaire comprise entre 10 000 et 200 000.

9. Procédé selon la revendication 8, dans lequel ledit solvant est choisi parmi l'eau, l'acétone ou un mélange d'eau et d'acétone.

10. Procédé selon l'une, quelconque, des revendications 1 à 9, dans lequel lesdites particules sont choisies parmi les nanotubes de carbone, le sulfure de tungstène, le nitrure de bore, les plaquettes d'argile, les whiskers de cellulose et/ou les whiskers de carbure de silicium.

11. Procédé selon l'une quelconque des revendications 1 à 10, comprenant des étapes supplémentaires d'extraction de ladite fibre et/ou de séchage de ladite fibre.

12. Utilisation du procédé selon l'une quelconque des revendications 1 à 11, pour fabriquer des fibres ayant une orientation desdites particules composant ladite fibre majoritairement dans le sens de l'axe principal de ladite fibre.

13. Utilisation du procédé selon l'une quelconque des revendications 1 à 11, pour fabriquer des fibres ayant une longueur accrue et/ou un diamètre réduit par rapport à la fibre originale.

14. Utilisation du procédé selon l'une quelconque des revendications 1 à 11, pour fabriquer des fibres densifiées et/ou affinées par rapport à la fibre originale.

15. Fibre composite comprenant des particules colloïdales et au moins un polymère liant et/ou pontant, dans laquelle le FWHM de ladite fibre est inférieur à 80° et dans laquelle les particules colloïdales sont directement liées entre elles les unes aux autres.

16. Fibre selon la revendication 15, dans laquelle la dispersion angulaire desdites particules est comprise entre + 40° et - 40°.

## Claims

1. Process for reforming composite fibres comprising colloidal particles and at least one binding and/or bridging polymer, said process comprising:
- means for deforming said polymer of said fibre at a temperature between 0°C and 50°C, the means for deforming the polymer comprising a step of adding a plasticizer, or a step of immersing said fibre in a solvent or a mixture of solvents chosen from water, acetone, the ethers, dimethylformamide, tetrahydrofuran, chloroform, toluene, ethanol; and
- means of applying mechanical stresses to said fibre, the mechanical stresses being torsional and/or tractive.

2. Process according to claim 1, wherein the solvent is chosen from the solvents in which the polymer is soluble or partially soluble.

3. Process according to claim 1, wherein the solvent is chosen from the solvents in which the polymer is insoluble or practically insoluble.

4. Process according to claim 1, wherein the solvent is chosen from the mixtures of at least one solvent defined in claim 2 and of at least one solvent defined in claim 3.

5. Process according to any one of claims 1 to 4, wherein the solvent contains at least one cross-linking agent.

6. Process according to any one of claims 1 to 5, wherein the polymer is a polymer being adsorbed on said colloidal particles.

7. Process according to claim 6, wherein the polymer is chosen from polyvinylalcohol, the flocculating polymers commonly used in the liquid effluent pollution control industry, such as polyacrylamides, which are neutral polymers, acrylamide and acrylic acid copolymers, which are negatively charged, acrylamide and cationic monomer copolymers, which are positively charged, aluminium-based inorganic polymers, and/or natural polymers such as chitosan, guar and/or starch.

8. Process according to claim 7, wherein the polymer is polyvinylalcohol with a molar mass comprised between 10 000 and 200 000.

9. Process according to claim 8, wherein the solvent is chosen from water, acetone or a mixture of water and acetone.

10. Process according to any one of claims 1 to 9, wherein the particles are chosen from carbon nanotubes, tungsten sulphide, boron nitride, clay platelets, cellulose whiskers and/or silicon carbide whiskers.

11. Process according to any one of claims 1 to 10, further comprising additional steps of extraction of said fibre and/or drying of said fibre.

12. Use of the process according to any one of claims 1 to 11, for manufacturing fibres having an orientation of said particles composing said fibre mostly in the direction of the principal axis of said fibre.

13. Use of the process according to any one of claims 1 to 11, for manufacturing fibres having an increased length and/or a reduced diameter with respect to the original fibre.

14. Use of the process according to any one of claims 1 to 11, for manufacturing fibres made denser and/or finer with respect to the original fibre.

15. Composite fibre comprising colloidal particles and at least one binding and/or bridging polymer, wherein the FWHM of said fibre is below 80° and wherein the colloidal particles are directly interlinked to one another.

16. Fibre according to claim 15, wherein the angular dispersion of said particles is comprised between +40° and -40°.

## Patentansprüche

1. Verfahren zum Reforming einer Kompositfaser, die kolloidale Teilchen und mindestens ein bindendes und/oder brückenbildendes Polymer enthält, wobei besagtes Verfahren folgendes umfasst :
- Mittel zur Verformung des besagten Polymers der besagten Faser bei Temperaturen zwischen 0°C und 50°C, besagte Mittel zur Verformung des besagten Polymers umfassen einen Schritt der Zugabe eines Weichmachers oder einen Schritt des Eintauchens der besagten Faser in ein Lösungsmittel oder eine Mischung aus Lösungsmitteln, die unter Wasser, Aceton, den Ether, Dimethylformamid, Tetrahydrofuran, Chloroform, Toluol, Ethanol gewählt werden; und
- Mittel zur Anwendung mechanischer Spannungen auf besagte Faser, wobei die besagten mechanischen Spannungen Drehungen und/oder Zug sind.

2. Verfahren gemäß Anspruch 1, wobei das besagte Lösungsmittel unter Lösungsmitteln gewählt wird, in denen das Polymer löslich oder teilweise löslich ist.

3. Verfahren gemäß Anspruch 1, wobei das besagte Lösungsmittel unter Lösungsmitteln gewählt wird, in denen das Polymer unlöslich oder praktisch unlöslich ist.

4. Verfahren gemäß Anspruch 1, wobei das besagte Lösungsmittel unter Mischungen gewählt wird, die mindestens ein in Anspruch 2 definiertes Lösungsmittel und ein in Anspruch 3 definiertes Lösungsmittel enthalten.

5. Verfahren gemäß einem beliebigen der Ansprüche 1 bis 4, wobei das besagte Lösungsmittel zumindest ein Vernetzungsmittel enthält.

6. Verfahren gemäß einem beliebigen der Ansprüche 1 bis 5, wobei das besagte Polymer ein Polymer ist, das auf besagten kolloidalen Teilchen adsorbiert wird.

7. Verfahren gemäß Anspruch 6, wobei das Polymer unter Polyvinylalkohol, flockenden gewöhnlich in der flüssige Verschmutzungen kontrollierenden Industrie verwendeten Polymeren, wie Polyacrylamide, die neutrale Polymere sind, Mischpolymeren aus Acrylamid und Acrylsäure, die negativ geladen sind, Mischpolymeren aus Acrylamid und kationischen Monomeren, die positiv geladen sind, anorganischen Polymeren auf Aluminiumbasis, und/oder natürlichen Polymeren wie Chitosan, Guar und/oder Stärke gewählt wird.

8. Verfahren gemäß Anspruch 7, wobei das besagte Polymer ein Polyvinylalkohol mit einer Molarmasse zwischen 10 000 und 200 000 ist.

9. Verfahren gemäß Anspruch 8, wobei das Lösungsmittel unter Wasser, Aceton oder einer Mischung aus Wasser und Aceton gewählt wird.

10. Verfahren gemäß einem beliebigen der Ansprüche 1 bis 9, wobei die Teilchen unter Kohlenstoffnanoröhren, Wolframsulfid, Bornitrid, Lehmplättchen, Zellulose-Whisker und/oder Siliciumcarbid-Whisker gewählt werden.

11. Verfahren gemäß einem beliebigen der Ansprüche 1 bis 10, das zusätzliche Schritte zur Extraktion besagter Faser und/oder der Trocknung der besagten Faser umfasst.

12. Verwendung des Verfahrens gemäß einem beliebigen der Ansprüche 1 bis 11 zur Herstellung von Fasern mit einer Orientierung besagter Teilchen, die besagte Faser größtenteils bilden, in Richtung der Hauptachse der besagten Faser.

13. Verwendung des Verfahrens gemäß einem beliebigen der Ansprüche 1 bis 11, zur Herstellung von Fasern mit einer erhöhten Länge und/oder einem reduzierten Durchmesser in Bezug auf die ursprüngliche Faser.

14. Verwendung des Verfahrens gemäß einem beliebigen der Ansprüche 1 bis 11, zur Herstellung dichterer und/oder feinerer Fasern im Bezug auf die ursprüngliche Faser.

15. Kompositfaser, die kolloidale Teilchen und mindestens ein bindendes und/oder brückenbildendes Polymer enthält, wobei die FWHM besagter Faser unter 80° liegt und die kolloidalen Teilchen direkt miteinander verbunden sind.

16. Faser gemäß Anspruch 15, wobei die Winkeldispersion besagter Teilchen zwischen +40° und -40° beträgt.
